# FASCICULE DE BREVET EUROPEEN

(11) **EP 0 067 746 B1**
(45) Date de publication et mention de la délivrance du brevet: **05.08.1987**
(21) Numéro de dépôt: 82400966.6
(22) Date de dépôt: 26.05.1982
(51) Int. Cl.: C23C 4/00, F01D 11/08

(54) **Joint susceptible d'être usé par abrasion et son procédé de réalisation**
Abschabbare Dichtschicht und Herstellungsmethode für dieselbe
Abradable rub strip and method of making the same

(30) Priorité: 12.06.1981 FR 8111564
(43) Date de publication de la demande: 22.12.1982
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Mons, Claude Marcel, F-77176 Savigny le Temple (FR); Pernot, Michel Jean-Pierre, F-91200 Fontenay Sous Bois (FR); Spinat, Roland Roger, F-91220 Bretigny sur Orge (FR)
(74) Mandataire: Moinat, François

## Description

L'invention concerne un procédé pour la réalisation d'un joint susceptible d'être usé par abrasion à disposer en contact avec une zone de rotor de machine tournante pour obtenir une étanchéité relative. On place notamment de tels joints autour des aubages mobiles d'étages de rotor de turbomachines axiales afin d'éliminer les fuites d'air ou de gaz qui peuvent affecter le rendement de ces étages.

Le joint réalisé par le procédé selon l'invention est du genre constitué par une dispersion de microbilles creuses dans un liant assurant la cohésion des microbilles entre elles et leur liaison avec un support métallique (qui est par exemple un anneau de la machine).

Le brevet français 1 565 344 décrit un joint susceptible d'être usé par abrasion du genre précité dans lequel les microbilles creuses sont en un alliage d'aluminium avec au moins un métal du groupe du fer, du nickel et du cobalt tandis que le liant est avantageusement une brasure contenant au moins un métal du groupe constitué par le cuivre, le nickel et l'argent. Si l'on fait abstraction du procédé de préparation des microbilles, le joint est par exemple réalisé en déposant un mélange de microbilles et d'une poudre d'alliage du liant sur le support (qui peut comprendre une armature en nids d'abeilles dont les alvéoles sont remplis par le mélange) et en chauffant l'ensemble à une température convenable.

On constate:
-que la nécessité d'utiliser pour les microbilles un matériau que la brasure puisse mouiller et celle d'utiliser une brasure sensiblement plus fusible que les microbilles et que le support limitent étroitement la gamme des alliages utilisables et par conséquent les possibilités d'emploi du joint;
- que ces contraintes dans le choix des matériaux interdisent de soumettre le support, après application du joint, à des traitements thermiques (par exemple de recuit ou de détensionnement) tels qu'ils risqueraient de provoquer la fusion de la brasure;
-que, cependant, la fabrication du joint impose le chauffage du support et son maintien à des températures précises dans une atmosphère de composition contrôlée; le brevet précité indique en effet que les microbilles ne supportent pas la projection à la torche (flamme) et que ce procédé ne convient pas pour la réalisation du joint.

Par ailleurs, GB-A-2 056 502 décrit un matériau de revêtement en poudre comportant des microbilles creuses en verre alumino-siliceux qui ont été recouvertes d'un alliage métallique. Cette poudre peut être mélangée avant projection à la torche avec une autre poudre métallique ou céramique. L'alliage recouvrant les microbilles creuses est préférablement à base de nickel ou cobalt et peut contenir de l'aluminium, du chrome et additionnellement une ou plusieurs terres rares et/ou du silicium. Les revêtements obtenus sont envisagés pour des pièces de turbine à gaz.

L'invention permet par contre de réaliser des joints du genre précité qui présentent les avantages suivants:
- les matériaux des microbilles creuses et du liant peuvent être choisis dans une gamme de compositions étendue et variée, de telle sorte que les caractéristiques du joint peuvent être facilement adaptées aux conditions de service imposées,
- plus précisément, le liant peut avoir une composition compatible avec celle du support (ils peuvent être par exemple tous deux en alliages à base de fer et/ou de nickel, et/ou de cobalt, avec ou sans chrome) et dans ces conditions des traitements thermiques divers peuvent être appliqués au support sans que le liant en souffre,
- enfin la fabrication dudit joint est aisée et rapide.

L'invention repose sur la constatation que l'on dispose maintenant dans le commerce de microbilles creuses en matériaux réfractaires capables de subir sans déformation ni fragmentation notables les contraintes mécaniques engendrées par une projection à la torche (chalumeau à plasma ou pistolet oxy-acétylénique).

Le joint susceptible d'être usé par abrasion de l'invention, constitué ainsi qu'on l'a déjà indiqué par une dispersion de microbilles creuses dans un liant métallique solidaire d'un support métallique, comporte des microbilles creuses en un matériau organique réfractaire dont la température de début de fusion est sensiblement plus élevée que les températures de début de fusion du matériau du support et du matériau du liant. On entend ici par liant métallique un liant en alliage métallique ou en composé intermétallique.

Avantageusement, le matériau du liant peut comporter les mêmes composants de base que l'alliage constituant le support: aluminium, nickel, chrome, cobalt, yttrium ou zirconate de magnésium.

Le procédé de l'invention du genre précité pour la réalisation, par projection à la torche de façon connue en soi, d'un joint susceptible d'être usé par abrasion est caractérisé en ce que ledit produit pulvérulent est constitué lors de la projection en mélangeant une poudre de microbilles creuses faites d'un matériau choisi dans le groupe constitué par l'alumine, le silicate d'aluminium et le carbone et non revêtu avec une poudre de grains faits d'un matériau métallique plus rapidement fusible que le matériau des microbilles.

Un résultat remarquable et un avantage du procédé selon l'invention est que, lors de la projection, la liaison des grains métalliques entre eux, avec les microbilles et avec le support sous l'effet thermomécanique de ladite projection est réalisée sans déformation ou fragmentation notables des microbilles creuses.

On entend ici par microbilles creuses des sphérules creuses dont le diamètre ne dépasse pas 200 microns.

D'autres dispositions de l'invention et les avantages qui en résultent apparaîtront dans la description qui suit d'exemples de réalisation d'un joint susceptible d'être usé par abrasion par un procédé conforme à l'invention, en référence aux dessins annexés dans lesquels:
- la figure 1 est un schéma succint d'un appareillage de fabrication du joint susceptible d'être usé par abrasion de l'invention.
- la figure 2 est une section agrandie du joint réalisé.

La figure 1 représente en fait une installation de projection de poudre par plasma du genre connu. Seuls les éléments essentiels sont représentés. Des flèches empennées montrent le sens de circulation de la poudre à projeter et des flèches non empennées montrent le sens de circulation du ou des gaz. La figure 1 ne montre pas, par exemple, les organes de commande automatique, les vibrateurs, etc... qui peuvent équiper un tel appareillage.

Le dispositif d'alimentation 10 comprend:
- un réservoir de poudre 11 qui contient le mélange 12 de la poudre de microbilles et de la poudre de grains d'alliage de la matrice et dont le débit est réglable au moyen d'une vanne 13,
- un réservoir de gaz de fluidisation 14 (ce gaz étant par exemple de l'argon) dont le débit est réglable au moyen d'une vanne 15,
- une chambre de fluidisation 16 qui délivre par une tubulure 17 une suspension du mélange pulvérulent dans le gaz.

La torche à plasma 20 comprend:
- une tubulure 21 d'amenée de gaz de projection (par exemple de l'argon),
- deux électrodes cylindriques concentriques 22 et 23 qui sont portées à une différence de potentiel élevée au moyen de conducteurs 24 et 25 connectés à une source de haute tension continue non représentée et qui délimitent une veine annulaire 26 dans laquelle se forme le plasma,
- enfin une buse de projection 27 alimentée en plasma par la veine 26 et en mélange fluidisé par la tubulure 17.

Le support 31 du joint à former est fixé à une pièce de maintien 28 qui symbolise les éléments de fixation et d'entraînement, tels que platines, rouleaux, etc... qui permettent d'imprimer au support 31, en coopération avec des moyens de commande associés à la torche 20 et non représentés, tous les mouvements relatifs de translation ou de rotation nécessités par l'exécution du joint.

On remarquera que l'installation de la figure 1 peut être très facilement automatisée. En outre, si la nature des matériaux du joint le permet, la torche à plasma 20 peut être remplacée par tout autre moyen de projection à chaud tel qu'un pistolet oxy-acétylénique.

La figure 2 illustre la structure du joint obtenu. La matrice 33 constituée par le liant adhère intimement au support métallique 31 et fixe les microbilles creuses 32. Les dimensions de celles-ci ont été très exagérées par rapport à l'épaisseur du joint lui-même fortement agrandi.

On donne maintenant quelques indications sur les caractéristiques de la poudre destinée à former le liant et sur les caractéristiques des microbilles.

Il est avantageux mais non impératif d'utiliser si possible une poudre de liant de composition voisine de celle du matériau du support de joint (anneau de machine par exemple) afin d'obtenir une matrice de liant en liaison intime avec ce support et dotée d'un même coefficient de dilatation thermique. On évite ainsi les contraintes différentielles et les déformations différentielles d'origine thermique. C'est ainsi que, dans un turboréacteur, le matériau de la poudre de liant peut-être, en allant de l'étage BP du compresseur à l'étage HP de la turbine:
- de l'aluminium pur ou un alliage d'aluminium,
- puis un alliage nickel-chrome, nickel-chrome-aluminium ou nickel-aluminium,
- puis un alliage cobalt-chrome-aluminium- yttrium ou nickel-chrome-aluminium yttrium,
- enfin, une céramique métallique du genre du zirconate de magnésium, ou tout mélange de poudre métallo-céramique.

Quant aux microbilles creuses, l'essentiel est qu'elles puissent résister aux contraintes mécaniques et thermiques causées par la projection et qu'elles soient chimiquement inertes vis-à-vis du liant et du gaz utilisé pour la projection. Le matériau qui les constitue peut être une céramique réfractaire telle que l'alumine, un silicate d'aluminium, un résidu de coke, etc... Elles doivent cependant être suffisamment fragiles pour être fragmentées par l'action des pièces tournantes en contact avec le joint sans détériorier lesdites pièces et sans s'échapper de la matrice. Leur diamètre peut varier de 10 à 200 microns. Il peut être d'autant plus grand que le joint est plus épais. Quant aux proportions du mélange mis en oeuvre dans l'appareillage de projection, on peut indiquer que les meilleurs résultats sont obtenus en général lorsque la proportion en volume des microbilles dans ce mélange est de 50 à 90%.

En fait, les phénomènes mis en jeu dans l'opération de projection sont extrêmement complexes et les paramètres opératoires (température du support, température et débit de projection) ne peuvent être réglés qu'expérimentalement. Ces paramètres dépendent en effet non seulement des dimensions des microbilles creuses, de leur température de fusion et de la température de fusion du liant, mais aussi de caractéristiques calorifiques de ces constituants, telles que leurs capacités calorifiques, leurs coefficient de conductibilité thermique et de diffusivité, ou leur réactivité chimique.

## Revendications

1. Procédé pour la réalisation d'un joint qui est constitué par une dispersion de microbilles creuses dans un liant solidaire d'un support et qui est susceptible d'être usé par abrasion, selon lequel des microbilles creuses, faites d'un matériau inorganique réfractaire, et le matériau du liant sont projetés à la torche de façon connue en soi sur le support sous la forme d'un produit pulvérulent, caractérisé en ce que ledit produit pulvérulent est constitué lors de la projection en mélangeant une poudre de microbilles creuses faites d'un matériau choisi dans le groupe constitué par l'alumine, le silicate d'aluminium et le carbone et non revêtu avec une poudre de grains faits d'un matériau métallique plus rapidement fusible que le matériau des microbilles.

2. Procédé selon la revendication 1, caractérisé en ce que la projection est réalisée au moyen d'une torche à plasma.

3. Procédé selon la revendication 1, caractérisé en ce que la projection est réalisée au moyen d'un pistolet oxyacétylénique.

4. Procédé selon la revendication 1, caractérisé en ce que le diamètre des microbilles est compris entre 10 et 200 microns.

5. Procédé selon la revendication 1, caractérisé en ce que les microbilles sont présentes dans le mélange dans une proportion volumique de 50 à 90%.

6. Procédé selon l'une quelconque des revendications 1 à 5, caractérisé en ce que le matériau du liant est un alliage à base de nickel ou de cobalt.

7.. Procédé selon la revendication 6, caractérisé en ce que le matériau du liant contient en outre du chrome.

8. Procédé selon la revendication 6 ou la revendication 7, caractérisé en ce que le matériau du liant contient en outre de l'aluminium.

9. Procédé selon la revendication 8, caractérisé en ce que le matériau du liant contient en outre de l'yttrium.

10. Procédé selon l'une quelconque des revendications 1 à 5, caractérisé en ce que le matériau du liant est une céramique métallique.

11. Procédé selon la revendication 10, caractérisé en ce que le matériau du liant est le zirconate de magnésium.

12. Procédé selon l'une quelconque des revendications 6 à 11, caractérisé en ce que le matériau du liant est un alliage métallique ayant les mêmes composants de base que l'alliage du support.

## Claims

1. Method for the production of a seal which is constituted by a dispersion of hollow microballs in a binder rigid with a support and which is capable of being worn by abrasion, as a result of which the hollow microballs, made of a refractory inorganic material, and the binder material are projected in the manner of a torch known in itself on to the support in the form of a powdered material, characterized in that the said powdered material is formed at the time of the projection by mixing a hollow microball powder made of a material selected from the group constituted by alumina, aluminium silicate and carbon and not covered with a granular powder made of a metallic material which is more rapidly fusible than the material of the microballs.

2. Method according to claim 1, characterized in that the projection is effected by means of a plasma torch.

3. Method according to claim 1, characterized in that the projection is effected by means of an oxyacetylene spray gun.

4. Method according to claim 1, characterized in that the diameter of the microballs lies between 10 and 200 microns.

5. Method according to claim 1, characterized in that the microballs are present within the mixture in a volumetric proportion of from 50 to 90%.

6. Method according to any one of claims 1 to 5, characterized in that the material of the binder is a nickel or cobalt base alloy.

7. Method according to claim 6, characterized in that the material of the binder comprises in addition chromium.

8. Method according to claim 6 or claim 7, characterized in that the material of the binder contains in addition aluminium.

9. Method according to claim 8, characterized in that the material of the binder contains in addition yttrium.

10. Method according to any one of claims 1 to 5, characterized in that the material of the binder is a metallic ceramic.

11. Method according to claim 10 characterized in that the material of the binder is magnesium zirconate.

12. Method according to any one of claims 6 to 11, characterized in that the material of the binder is a metallic alloy having the same basic composition as the alloy of the support.

## Patentansprüche

1. Verfahren zur Herstellung einer aus einer Dispersion von hohlen Mikrokugeln in einem Bindemittel bestehenden, fest mit einem Trägerteil verbundenen, durch Abrieb verschleissbaren Dichtung, bei dem die aus einem anorganischen hitzbeständigen Werkstoff hergestellten hohlen Mikrokugeln und der Werkstoff des Bindemittels in an sich bekannter Weise durch Flammspritzen in Form eines pulverförmigen Produkts auf dem Trägerteil angebracht werden, dadurch gekennzeichnet, dass das pulverförmige Produkt beim Flammspritzen gebildet wird, indem ein Pulver aus hohlen Mikrokugeln, die aus einem Werkstoff hergestellt sind, der aus der Aluminiumoxid, Aluminiumsilikat und Kohlstoff enthaltenden Gruppe ausgewählt und nicht überzogen ist, mit einem Pulver aus Körnern gemischt wird, die aus einem metallischen Werkstoff hergestellt sind, der leichter schmelzbar ist als der Werkstoff der Mikrokugeln.

2. Verfahren nach Anspruch 1, dadurch gekennzeichnet, dass das Spritzen mit einer Plasma-Flamme durchgeführt wird.

3. Verfahren nach Anspruch 1, dadurch gekennzeichnet, dass das Spritzen mit einer Oxyazethylen-Pistole durchgeführt wird.

4. Verfahren nach Anspruch 1, dadurch gekennzeichnet, dass der Durchmesser der Mikrokugeln im Bereich zwischen 10 und 200 11m liegt.

5. Verfahren nach Anspruch 1, dadurch gekennzeichnet, dass der Volumenanteil der Mikrokugeln in der Mischung 50% bis 90% beträgt.

6. Verfahren nach einem der Ansprüche 1 bis 5, dadurch gekennzeichnet, dass der Werkstoff des Bindemittels eine Legierung auf Nickel- oder Kobaltbasis ist.

7. Verfahren nach Anspruch 6, dadurch gekennzeichnet, dass der Werkstoff des Bindemittels ausserdem Chrom enthält.

8. Verfahren nach Anspruch 6 oder 7, dadurch gekennzeichnet, dass der Werkstoff des Bindemittels ausserdem Aluminium enthält.

9. Verfahren nach Anspruch 6, dadurch gekennzeichnet, dass der Werkstoff des Bindemittels ausserdem Yttrium enthält.

10. Verfahren nach einem der Ansprüche 1 bis 5, dass der Werkstoff des Bindemittels eine Metall-Keramik ist.

11. Verfahren nach Anspruch 10, dadurch gekennzeichnet, dass der Werkstoff des Bindemittels Magnesiumzirkonat ist.

12. Verfahren nach einem der Ansprüche 6 bis 11, dadurch gekennzeichnet, dass der Werkstoff des Bindemittels eine Metallegierung ist, die dieselben Grundbestandteile enthält wie die Legierung des Trägerteils.
